# EUROPÄISCHE PATENTSCHRIFT

(11) **EP 1 629 036 B1**
(45) Veröffentlichungstag und Bekanntmachung des Hinweises auf die Patenterteilung: **22.11.2006**
(21) Anmeldenummer: 04734216.7
(22) Anmeldetag: 21.05.2004
(51) Int. Cl.: C08K 3/32, C08L 3/00, D21H 17/21

(54) **MODIFIZIERTES GETREIDEMEHL FÜR DIE PAPIERHERSTELLUNG**
MODIFIED WHEAT FLOUR FOR PAPER PRODUCTION
FARINE DE BLE MODIFIEE DESTINEE A LA FABRICATION DE PAPIER

(30) Priorität: 04.06.2003 DE 10325535
(43) Veröffentlichungstag der Anmeldung: 01.03.2006
(73) Patentinhaber: Mühle Rüningen GmbH & Co. KG, 38122 Braunschweig (DE)
(72) Erfinder: PLÜSCHKE, Frank, 38124 Braunschweig (DE); WITT, Sigurd, 48527 Nordhorn (DE); MACZYNSKI, Jan-Peter, 38302 Wolfenbüttel (DE)
(74) Vertreter: Einsel, Martin
(86) Internationale Anmeldenummer: PCT/EP2004/005476
(87) Internationale Veröffentlichungsnummer: WO 2004/108813

(56) Entgegenhaltungen:
- DE-A- 4 344 139
- DE-A- 19 729 272

## Beschreibung

Die vorliegende Erfindung betrifft ein modifiziertes Getreidemehl mit verbesserten Suspensionseigenschaften wie es insbesondere für die Papierherstellung eingesetzt werden kann sowie ein Verfahren zur Herstellung des modifizierten Getreidemehls und dessen Verwendung für die Papierherstellung.

Die vorliegende Erfindung eignet sich insbesondere für den Einsatz in herkömmlichen Verfahren zur Herstellung von Papier, Pappe oder Karton und für hierfür üblicherweise eingesetzte Vorrichtungen, wie sie allgemein bekannt sind.
Insbesondere eignet sich die vorliegende Erfindung für die Herstellung von Altpapier.

Bei der Papierherstellung wird zunächst ein Faserbrei hergestellt, der eine wässrige Suspension aus den Ausgangsstoffen wie den fasrigen Bestandteilen und gegebenenfalls weiterer Papierhiffsmittel ist. Diese Papiermasse wird bahnförmig auf ein bandförmiges Sieb gegeben, das Entwässerungselemente enthält. Nach teilweiser Entwässerung durchläuft die Bahn eine sogenannte Leimpresse, in der Stärke als Leimungsmittel zur Erhöhung der Reißfestigkeit des herzustellenden Papiers als wässrige Suspension auf die teilweise getrocknete Bahn aufgetragen wird.

Da es sich bei der Stärke um ein prozessiertes Produkt handelt, dessen Gewinnung verhältnismäßig aufwendig ist und damit mit entsprechenden Kosten verbunden ist, war es wünschenswert, die Stärke durch einen billigeren Rohstoff zu ersetzten.

So wird in DE 43 44 139 A1 vorgeschlagen, die Stärke durch Getreidemehl, wie zum Beispiel Roggenmehl, zu substituieren wobei das Getreidemehl zur Homogenisierung extrudiert und anschließend zu einem pulverförmigen Produkt vermahlen wird. Die Extrudierung dient dazu, Klumpenbildung bei der erforderlichen Dispergierung des Getreidemehls für den Einsatz bei der Papierherstellung zu vermeiden.

Um einen ungestörten Betrieb für die Papierherstellung und zudem gleichbleibende Qualität des erhaltenen Papiers zu gewährleisten, ist es erforderlich, dass auch über längere Betriebszeiten ein gleichmäßig homogener Auftrag der als Leimmittel dienenden wässrigen Suspension gewährleistet ist. Zudem sollte keine Sedimentation in der Suspension stattfinden.

Daher sollte eine wässrige Suspension aus Getreidemehl wie sie bei der Papierherstellung zum Beispiel als Leimungsmittel Einsatz finden soll, eine hohe Suspensionsstabilität aufweisen, wobei sich die Viskosität auch über einen längeren Zeitraum nicht wesentlich ändern und zudem keine oder im Wesentlichen keine Sedimentation auftreten sollte.

DE 197 29 272 betrifft thermoplastische Mischungen auf Stärkebasis, wobei Stärke mit einem Phosphat, unter anderem Natriumtrimetaphosphat, modifiziert wird, und das Mischen der Komponenten unter Einbringung von thermischer und mechanischer Energie vorzugsweise bei erhöhter Temperatur und gleichzeitiger Ausübung von Scherkräften erfolgt. Das Vermischen kann in herkömmlichen Ein- oder Zweischneckenextrudern durchgeführt werden.
Es war Ziel, Formmassen auf Stärkebasis zu erhalten, die ein thermoplastisches Verhalten aufzeigen, sodass sie mittels bekannter Kunststoffverarbeitungstechniken zu Formkörpern mit ausreichenden mechanischen Eigenschaften, wie z. B. einer hinreichenden Festigkeit und einer genügenden Formstabilität verarbeitet werden können.
Darüber hinaus wird angegeben, dass die erhaltenen Produkte unter anderem als Klebstoffadhäsive für Papier und Wellpappe eingesetzt werden können. Klebstoffadhäsive werden zum Verkleben einzelner Papierschichten eingesetzt wie es zum Beispiel bei der Herstellung von Wellpappe aus mehreren Papierschichten erforderlich ist.
Nähere Angaben zu der Eignung für die Papierherstellung, insbesndere zur Leimung, finden sich jedoch nicht.

Es war Aufgabe der Erfindung ein modifiziertes Getreidemehl zur Verfügung zu stellen, das eine verbesserte Suspensionsstabilität aufweist.

Insbesondere war es Aufgabe der Erfindung, ein modifiziertes Getreidemehl zur Verfügung zu stellen, das verbessertes Suspensionsstabilität aufweist und daher insbesondere auch für die Papierherstellung vorteilhaft eingesetzt werden kann.

Erfindungsgemäß wird diese Aufgabe durch ein modifiziertes Getreidemehl gelöst, das Getreidemehl und Natriummetaphosphat enthält, wobei das modifizierte Getreidemehl erhältlich ist durch Extrusion des Getreidemehls und des Natriummetaphophats.

Erfindungsgemäß wurde gefunden, dass durch den Zusatz von Natriummetaphosphat die Suspensionsstabilität von Getreidemehl erheblich erhöht werden kann.
Hierdurch kann Getreidemehl, insbesondere in extrudierter Form, vorteilhaft als Ersatzmittel für Stärke bei der Papierherstellung eingesetzt werden. Insbesondere eignet sich das erfindungsgemäße modifizierte Getreidemehl zur Verwendung als Leimungsmittel wie es herkömmlicherweise bei der Papierherstellung über die Leimpresse auf eine Papierbahn aufgetragen wird.

Natriummetaphosphat hat die Summenformel Naₙ[PₙO₃ₙ], wobei für die vorliegende Erfindung n 3, 4 oder 5 sein kann und besonders bevorzugt n = 3 ist.
Natriummetaphosphat kann für die vorliegende Erfindung in handelsüblicher Form eingesetzt werden. Nachfolgend wird "Natriummetaphosphat" auch "NMP" und "Natriumtrimetaphosphat" "NTP" genannt.

Erfindungsgemäß enthält das modifizierte Getreidemehl üblicherweise 0,5 bis 5 Gewichtsprozent NMP bezogen auf das Getreidemehl, wobei der natürliche Wassergehalt von Getreidemehl nicht herausgerechnet worden ist.
Vorzugsweise enthält das erfindungsgemäße modifizierte Getreidemehl NMP in einem Gehalt von 0,5 bis 3 Gewichtsprozent, insbesondere 0,8 bis 2,5 Gewichtsprozent.

Erfindungsgemäß kann prinzipiell ein beliebiges Getreidemehl eingesetzt werden. Jedoch sollte das Getreidemehl einen möglichst hohen Anteil an Stärke enthalten. Geeignete Beispiele sind Roggenmehl und Weizenmehl.

Roggenmehl oder ein Mehl aus einer Getreideart, dessen Anteil an Stärke und Zusammensetzung der Stärke dem von Roggen entspricht oder ähnlich ist sowie Mischungen davon sind insbesondere bevorzugt. Vorzugsweise wird Roggenmehl eingesetzt.
Für das Getreidemehl kann ein allgemein kommerziell erhältliches Mehl eingesetzt werden.

Das erfindungsgemäße modifizierte Getreidemehl kann zusätzlich Wasser enthalten. Dieses Wasser kann entweder aus dem natürlichen Gehalt des Mehls stammen und/oder im Zuge des Herstellungsverfahrens zugesetzt und bei der abschließenden Trocknung nicht vollständig entfernt worden sein.

In einer bevorzugten Ausführungsform liegt der Wassergehalt des modifizierten Getreidemehls bei 13 Gewichtsprozent oder weniger, insbesondere bei 10 Gewichtsprozent oder weniger, bezogen auf den Anteil an modifiziertem Getreidemehl.

Für den Einsatz liegt das erfindungsgemäße modifizierte Getreidemehl partikelförmig als Pulver oder Granulat vor.

Eine geeignete Korngröße liegt bei weniger als 300 µm, insbesondere bei weniger als 300 µm bis etwa 250 µm.

Die Herstellung des erfindungsgemäßen modifizierten Getreidemehls erfolgt vorzugsweise durch Vermischen der Komponenten mit einem Extruder. Gemäß einer bevorzugten Ausführungsform wird ein Doppelschneckenextruder eingesetzt.
Hierzu werden die Komponenten, Getreidemehl und NMP, dem Extruder jeweils für sich und/oder ganz oder teilweise miteinander vermischt dem Extruder zugesetzt. Für die Extrusion wird üblicherweise noch Wasser hinzugefügt.
Der Wassergehalt bestimmt sich hierbei jeweils nach Bedarf.
Ein geeigneter Wassergehalt liegt üblicherweise in einem Bereich von 10 bis 50 Gewichtsprozent bezogen auf den Gehalt an Getreidemehl. Vorzugsweise liegt der Gehalt an Wasser in einem Bereich von 20 bis 40 und insbesondere 20 bis 35 Gewichtsprozent.

Die Extrusionstemperatur ist üblicherweise höher als 65 °C, damit die in dem Getreidemehl enthaltene Stärke ausreichend verkleistert und damit grundsätzlich löslich wird.

Das erhaltene Extrudat kann je nach Bedarf einer üblichen weiteren Verarbeitung unterzogen werden, wie zum Beispiel Kühlung, Trocknung und Zerkleinerung auf eine geeignete Korngröße. Hierfür können die für diese Verarbeitungsschritte allgemein bekannten Mittel eingesetzt werden.

Das erfindungsgemäße modifizierte Getreidemehl kann- als Substitut für die Stärke in einem Leimungsmittel für die Papierherstellung dienen.
Hierzu wird aus dem erfindungsgemäßen modifizierten Getreidemehl eine wässrige Suspension in geeigneter Konzentration hergestellt, die dann für die Papierherstellung eingesetzt werden kann.

Für den Einsatz in einer Leimpresse sollte die Viskosität der wässrigen Suspension mit dem erfindungsgemäßen modifizierten Getreidemehl weniger als 100 mPa betragen, damit die Suspension ausreichend fließfähig ist. Bei höherer Viskosität kann es zu einem Herausschleudern der Suspension aus der Leimpresse aufgrund mangelnder Fließfähigkeit kommen.

In Abhängigkeit der Art des herzustellenden Papiers können weitere für die Papierherstellung bekannte Zusätze zur Suspension aber auch sofern sie durch die Bedingungen der Extrusion nicht beeinträchtigt werden, dem erfindungsgemäßen Getreidemehl bereits im Verlauf der Extrusion zugesetzt werden.
Beispiele für übliche Zusätze sind Farbstoffe, Hilfsstoffe, Füllstoffe, Retentionsmittel etc.

Nachstehend wird die Herstellung des erfindungsgemäßen Mittels anhand von Beispielen näher erläutert.

Für die Durchführung der Beispiele wurde ein herkömmliches Roggenmehl vom Typ 815 sowie Natriumtrimetaphosphat, das unter der Handelsbezeichnung Rhodia-PH05-M1-EMPIP-HOS-STP/D erhältlich ist, verwendet.
Für sämtliche Bespiele wurde ein Doppelschnecken-Extruder BCTG der Firma Bühler mit einem Gehäusedurchmesser L/D20 eingesetzt, dem ein Vorkonditionierer BCTC ebenfalls von der Firma Bühler vorgeschaltet war.

Das Mehl und das Natriumtrimetaphosphat wurden dem Extruder über den Vorkonditionierer zugeführt.
Ein Teil des Wassers wurde ebenfalls über dem Vorkonditionierer zugeführt und ein weiterer Teil direkt in den Extruder gegeben.
Natriumtrimetaphosphat wurde als Pulvermix in Mischung mit einem Teil des Mehles zugesetzt.
Die entsprechenden Mengen und Verfahrensbedingungen sind der nachfolgenden Tabelle 1 zu entnehmen. Die Extensionstemperatur lag bei etwa 200°C und der Massedruck bei etwa 33 bar.

Die erhaltenen Extrudate wurden getrocknet und hatten eine mittlere Korngröße von etwa 250 µm bis 300 µm.

Zur Untersuchung der Viskositätsänderung in Suspension und der Sedimentationseigenschaften wurde aus den erhaltenen gekühlten und vermahlenen Extrudaten eine 6-prozentige Suspension mittels eines Stabmixers hergestellt, wobei der Wassergehalt des Extrudats selbst nicht berücksichtigt wurde. Die Temperatur der Suspension wurde auf 60 °C eingestellt. Die Viskosität wurde dann bei 100 Umdrehungen pro Minute (rpm) mit der Spindel 1 eines Brookefield RV-DVIII Messgerät gemessen.

Es wurde hierbei die Viskosität unmittelbar nach Ansetzen der Suspension sowie nach 24 Stunden gemessen. Zudem wurde die Sedimentation nach 24 Stunden gemessen. Die Ergebnisse sind in Tabelle 2 aufgezeigt.

Wie aus Tabelle 2 ersichtlich ist, blieb die Viskosität im Wesentlichen stabil und es zeigte sich keine Sedimentation.

Diese Ergebnisse belegen eindeutig, dass durch Zusatz von Natriumtrimetaphosphat die Stabilität von Mehl in Suspension verbessert und eine Sedimentation bei längerem Stehen vermieden werden kann.

| **Versuchsnummer** | **1** | **2** | **3** | **4** |
|---|---|---|---|---|
| **Rohmaterial** | Roggenmehl 815 | Roggenmehl 815 | Roggenmehl 815 | Roggenmehl 815 |
| **Schneckendrehzahl [rpm]** | 550 | 550 | 450 | 650 |
| **Massedruck [bar]** | 33-35 | 33-35 | 33-34 | 33 |
| **Extrusions-temperatur[°C]** | 201-205 | 202-204 | 199-201 | 195-201 |
| **Cuttergeschwindigkeit [%]** | 1500 | 1500 | 1500 | 1500 |
| **Mehlzusatz [kg/h]** | 180 | 160 | 160 | 180 |
| **Wasserzusatz [kg/h]** | 10 | 10 | 10 | 20 |
| **Wasserzusatz VK: Vorkonditor [kg/h]** | 15 | 15 | 15 | 15 |
| **NTP / Mehlmix [kg/h]** | 22 | 44 | 44 | 22 |
| **NTP [%]** | 1 | 2 | 2 | 1 |

| **Versuchsnummer** | **1** | **2** | **3** | **4** |
|---|---|---|---|---|
| **Viskosität nach Suspendierung [mPs]** | 51 | 55 | 69 | 84 |
| **nach 24 h [mPs]** | 59 | 62 | 75 | 72 |
| **Sedimentation nach 24 h** | - | - | - | - |

## Patentansprüche

1. Modifiziertes Getreidemehl enthaltend Getreidemehl und Natriummetaphosphat Nan[PₙO₃ₙ], wobei das modifizierte Getreidemehl durch Extrusion des Getreidemehls und Natriummetaphosphats erhältlich ist.

2. Modifiziertes Getreidemehl nach Anspruch 1,
**dadurch gekennzeichnet,**
**dass** n in der Summenformel 3, 4 oder 5 ist.

3. Modifiziertes Getreidemehl nach Anspruch 1 oder 2,
**dadurch gekennzeichnet,**
**dass** das Getreidemehl Roggenmehl ist.

4. Modifiziertes Getreidemehl nach einem der Ansprüche 1 bis 3,
**dadurch gekennzeichnet,**
**dass** der Wassergehalt des modifizierten Getreidemehls 13 Gewichtsprozent bezogen auf das modifizierte Getreidemehl nicht übersteigt.

5. Modifiziertes Getreidemehl nach einem der Ansprüche 1 bis 4,
**dadurch gekennzeichnet,**
**dass** das modifizierte Getreidemehl 1 bis 2 Gewichtsprozent Natriummetaphosphat und nicht mehr als 13 Gewichtsprozent Wasser enthält, wobei das modifizierte Getreidemehl erhältlich ist durch Extrusion des Getreidemehls und Natriummetaphosphats unter Wasserzusatz.

6. Verfahren zur Herstellung eines modifizierten Getreidemehls nach einem der Ansprüche 1 bis 5,
**dadurch gekennzeichnet,**
**dass** das Getreidemehl zusammen mit Natriummetaphosphat und Wasser einer Extrusion unterzogen werden.

7. Verfahren nach Anspruch 6,
**dadurch gekennzeichnet,**
**dass** der Gehalt an Wasser, der für die Extrusion zugesetzt wird, in einem Bereich von 10 bis 50 Gewichtsprozent bezogen auf das Getreidemehl liegt.

8. Verfahren nach einem der Ansprüche 6 oder 7,
**dadurch gekennzeichnet,**
**dass** als Getreidemehl Roggenmehl eingesetzt wird.

9. Verwendung eines modifizierten Getreidemehls enthaltend Natriummetaphosphat für die Papierherstellung.

10. Verwendung nach Anspruch 9,
**dadurch gekennzeichnet,**
**dass** das Getreidemehl Roggenmehl ist.

## Claims

1. Modified cereal flour containing cereal flour and sodium metaphosphate Naₙ[PₙO₃ₙ], wherein the modified cereal flour can be obtained by extrusion of the flour and sodium metaphosphate.

2. Modified cereal flour according to Claim 1, **characterised in that** n in the total formula is 3, 4 or 5.

3. Modified cereal flour according to Claim I or 2, **characterised in that** the cereal flour is rye flour.

4. Modified cereal flour according to one of Claims 1 to 3, **characterised in that** the water content of the modified cereal flour does not exceed 13% by weight relative to the modified cereal flour.

5. Modified cereal flour according to one of Claims I to 4, **characterised in that** the modified cereal flour contains 1 to 2% by weight of sodium metaphosphate and not more than 13% by weight of water, wherein the modified cereal flour can be obtained by extrusion of the cereal flour and sodium metaphosphate with the addition of water.

6. Process for the production of a modified cereal flour according to one of Claims I to 5, **characterised in that** the cereal flour is subjected to extrusion together with sodium metaphosphate and water.

7. Process according to Claim 6, **characterised in that** the water content added for the extrusion lies in a range of 10 to 50% by weight relative to the cereal flour.

8. Process according to one of Claims 6 or 7, **characterised in that** rye flour is used as cereal flour.

9. Use of a modified cereal flour containing sodium metaphosphate for paper manufacture.

10. Use according to Claim 9, **characterised in that** the cereal flour is rye flour.

## Revendications

1. Farine de céréales modifiée contenant une farine de céréales et du métaphosphate de sodium Naₙ[PₙO₃ₙ], dans laquelle la farine de céréales modifiée est obtenue par extrusion de la farine de céréales et du métaphosphate de sodium.

2. Farine de céréales modifiée selon la revendication 1, **caractérisée en ce que** dans la formule élémentaire, n est égal à 3, 4 ou 5.

3. Farine de céréales modifiée selon la revendication 1 ou 2, **caractérisée en ce que** la farine de céréales est une farine de seigle.

4. Farine de céréales modifiée selon l'une des revendications 1 à 3, **caractérisée en ce que** la teneur en eau de la farine de céréales modifiée ne dépasse pas 13 % en poids par rapport à la farine de céréales modifiée.

5. Farine de céréales modifiée selon l'une des revendications 1 à 4, **caractérisée en ce que** la farine de céréales modifiée contient de 1 à 2 % en poids de métaphosphate de sodium et pas plus de 13 % en poids d'eau, sachant que la farine de céréales modifiée est obtenue par extrusion de la farine de céréales et du métaphosphate de sodium sous apport d'eau.

6. Procédé de fabrication d'une farine de céréales modifiée selon l'une des revendications 1 à 5, **caractérisé en ce que** la farine de céréales, le métaphosphate de sodium et l'eau sont conjointement soumis à une extrusion.

7. Procédé selon la revendication 6, **caractérisé en ce que** la proportion d'eau ajoutée pour l'extrusion se situe dans une plage de 10 à 50 % en poids par rapport à la farine de céréales.

8. Procédé selon l'une des revendications 6 ou 7, **caractérisé en ce que** la farine de céréales utilisée est une farine de seigle.

9. Utilisation d'une farine de céréales modifiée contenant du métaphosphate de sodium pour la fabrication de papier.

10. Utilisation selon la revendication 9, **caractérisée en ce que** la farine de céréales est une farine de seigle.
